# FASCICULE DE BREVET EUROPEEN

(11) **EP 0 834 591 B1**
(45) Date de publication et mention de la délivrance du brevet: **08.11.2000**
(21) Numéro de dépôt: 97870147.2
(22) Date de dépôt: 30.09.1997
(51) Int. Cl.: C23C 2/00

(54) **Dispositif et procédé de revêtement de tôles d'acier par immersion**
Vorrichtung und Verfahren zum Verzinken von Stahlband
Apparatus and process for hot-dip coating of steel sheets

(30) Priorité: 07.10.1996 BE 9600837
(43) Date de publication de la demande: 08.04.1998
(73) Titulaire: COCKERILL SAMBRE Société Anonyme dite:, B-4100 Liège (Seraing) (BE)
(72) Inventeur: Dubois, Michel, 4100 Boncelles (BE)
(74) Mandataire: Van Malderen, Joelle

(56) Documents cités:
- PATENT ABSTRACTS OF JAPAN vol. 012, no. 353 (C-530), 21 septembre 1988 & JP 63 111162 A (SUMITOMO METAL IND LTD), 16 mai 1988,
- PATENT ABSTRACTS OF JAPAN vol. 096, no. 011, 29 novembre 1996 & JP 08 176773 A (SUMITOMO METAL IND LTD), 9 juillet 1996,
- PATENT ABSTRACTS OF JAPAN vol. 017, no. 171 (C-1044), 2 avril 1993 & JP 04 329856 A (NKK CORP), 18 novembre 1992,

## Description

### OBJET DE L'INVENTION

La présente invention concerne un dispositif et un procédé mettant en oeuvre ce dispositif en vue du revêtement de tôles d'acier par immersion dans un bain de métal liquide selon lesquels les tôles traversent, de façon continue, un four à recuire et descendent dans le bain de métal liquide à travers une gaine métallique s'étendant entre le four et le bain et dont l'extrémité inférieure plonge dans le bain.

### ARRIERE-PLAN TECHNOLOGIQUE

Il est bien connu que le revêtement des tôles d'acier par immersion dans un bain de métal liquide provoque des défauts d'aspect du produit fini qui peuvent être extrêmement gênants, voire rédhibitoires pour l'utilisation du produit. Parmi ces défauts, il y a ceux qui sont liés à la présence d'impuretés solides dites "intermétalliques" dans le bain et qui résultent de la dissolution de la tôle dans le bain liquide déjà saturé en fer.

Ces défauts sont bien connus dans le cas du revêtement par le zinc et l'aluminium (galvanisation et aluminié) et se manifestent également pour leurs alliages tels que l'aluzinc et l'aluminié avec le silicium.

De nombreux travaux ont montré que les intermétalliques en question présentent une dimension allant de 2 à 50 microns et sont constitués de fer et des métaux de l'alliage. Il s'agit en particulier de la phase delta (FeZn) et de Fe₂Al₅₋ₓZnₓ en galvanisation, de Fe₅Al₂₀Si₂ en aluzinc, de Fe₂Al₉Si₂ en bain de galvanisation aluminié avec silicium et de FeAl₃ en Galfan®.

Des efforts importants ont été réalisés pour éliminer ces défauts et un nombre important de brevets ont été déposés concernant la forme de la cuve de revêtement, le contrôle des atmosphères dans le four et dans la gaine, la forme de la gaine entourant la tôle jusqu'à son entrée dans le bain, les systèmes de nettoyage de la surface du bain, etc. Malheureusement, aucune des propositions connues n'a donné entière satisfaction.

### DESCRIPTION DE L'ETAT DE LA TECHNIQUE

Dans le document PATENT ABSTRACTS OF JAPAN, vol. 012, no. 353 (C-530), 21 septembre 1988 & JP 63 111162 A (SUMITOMO METAL IND LTD), on décrit un dispositif de revêtement de tôles par immersion dans un bain de métal liquide comportant un tube de guidage de la tôle immergée dans le bain, et dans lequel on régule la température du bain, en particulier dans la zone du tube immergé, à l'aide d'un régulateur disposé extérieurement sur la partie immergée du tube.

La puissance de chauffe nécessaire est importante, de même que la consommation électrique.

Le document PATENT ABSTRACTS OF JAPAN, vol. 096, no 011, 29 novembre 1996 & JP 08 176773 A (SUMITOMO METAL IND LTD), décrit dans un contexte similaire un dispositif de régulation de la température portant sur la condensation des vapeurs dans la chambre d'admission et dans la zone d'extrémité du tube. Cette extrémité de tube ne comporte pas d'isolation thermique.

### BUT VISE PAR L'INVENTION

Le but de la présente invention est de prévoir un nouveau procédé et dispositif permettant de réduire sensiblement la formation des défauts précités.

### ELEMENTS CARACTERISTIOUES DE L'INVENTION

Le dispositif proposé par l'invention est celui de la revendication 1 annexée. Les revendications 2, 3 et 4 décrivent des formes d'exécution préférées de ce dispositif.

L'invention porte également sur un procédé comportant la mise en oeuvre de tels dispositifs, conformément aux revendications 5 et 6 annexées.

L'invention repose sur les observations et mesures relatives à la formation de ces défauts et consiste, pour l'essentiel, dans l'élimination des paramètres et conditions favorables à la formation des défauts.

Il a, en effet, été observé que la cause essentielle de la formation de ces défauts est le décrochement d'intermétalliques qui se sont cristallisés antérieurement sur les parties "froides" de la gaine et qui se détachent ensuite pour se fixer sur la tôle et sont entraînés par celles-ci.

Des observations réalisées en ligne industrielle ont montré que la situation est particulièrement critique là où la tôle recuite pénètre dans le bain métallique à l'intérieur de la gaine, ceci à cause de l'état physico-chimique de sa surface si ces particules sont en contact avec la tôle à cet endroit, c'est-à-dire avant que la réaction de galvanisation ne se développe, l'expérience a montré qu'il était pratiquement impossible qu'elles se décrochent naturellement. Bien au contraire, le contact de la tôle sur les rouleaux déflecteurs immergés renforce leur adhérence sur cette tôle.

L'origine de ces intermétalliques est une solubilité limitée du fer dans le bain alors que cet élément est apporté de manière continue par la tôle elle-même. En effet, lorsque cette tôle pénètre dans le bain, une partie de la surface de la tôle est dissoute par le métal liquide qui est déjà saturé en fer. Il s'agit ici d'observations dont les raisons ne sont pas encore totalement expliquées avec certitude. Il en résulte donc une sursaturation temporaire en fer du bain conduisant à la précipitation de composés intermétalliques avec les éléments du bain, là où les conditions thermodynamiques sont les plus favorables.

Ces composés restent en suspension lorsqu'ils sont suffisamment petits ou bien, décantent, suivant leur densité relative, soit vers la surface, soit vers le fond lorsqu'ils ont atteint un diamètre suffisant.

Des observations ont montré que des intermétalliques se forment et cristallisent plus particulièrement sur les surfaces plus froides que le bain. Ceci est expliqué physiquement par le fait qu'à l'extrême voisinage de ces surfaces plus froides, la température du bain est aussi plus basse et dès lors la solubilité du fer y est réduite. Les conditions de germination sont, de ce fait, favorisées.

Ces surfaces ou points froids se trouvent entre autres sur la gaine, généralement en inox, et plus particulièrement au niveau de la surface du bain. Des relevés thermiques et thermographiques réalisés en ligne industrielle ont montré que le gradient de température existant dans la partie émergée d'une pièce, ni chauffée, ni isolée, et qui trempe dans le bain métallique, est énorme. On a, ainsi, relevé dans un bain de galvanisation à une température de 460°C que la température d'une pièce en inox de 70 mm d'épaisseur n'était plus que de 390°C à 1 cm au-dessus de la ligne de mouillage et de 235°C à 10 cm au-dessus de cette même ligne. Il en est ainsi de la gaine au niveau de la ligne de mouillage. Il en résulte une cristallisation préférentielle des intermétalliques à cet endroit.

Dans les conditions industrielles habituelles, la gaine est soumise à des variations de régimes thermiques par suite des variations inévitables du niveau de la surface du bain, soit par des vagues, soit par ajout de métal (liquide ou solide) frais. Lorsque, la ligne de mouillage est déplacée, par exemple suite à une montée du niveau du bain, le profil de température à cet endroit est modifié. En particulier, des zones plus froides peuvent être ramenées à la température du bain. Il a été remarqué que ces conditions sont favorables au décrochage des particules antérieurement cristallisées. Le mécanisme chimique exact n'est pas connu mais pourrait, par exemple, résulter d'une remise en solution partielle ou d'une transformation de la composition chimique. Si, de plus, la particule ainsi décrochée est de plus faible densité que le bain, elle flotte et peut être attirée, entraînée et fixée sur la tôle défilant à son voisinage et créer ainsi les défauts d'aspect.

Ce sont donc les fluctuations du régime thermique de la gaine au niveau de la ligne de mouillage qui favorisent successivement la cristallisation et le décrochement de particules et la génération du défaut si ce décrochage se fait à l'intérieur de la gaine raccordant le four au bain métallique. Il est d'ailleurs bien connu que les variations de la surface du bain, telles qu'elles se produisent lors du chargement des lingots de zinc ou du décrassage du bain, génère une grande quantité de défauts d'aspect.

C'est donc grâce à une isolation thermique particulièrement soignée ou, de manière plus industrielle, au réchauffement contrôlé de la paroi de la gaine que l'invention a réussi à supprimer les points froids et dès lors l'origine de la cristallisation des intermétalliques sur ces parties froides. Leur décrochage intempestif lors des variations inévitables du niveau du bain ne peut, dès lors, plus se produire.

Selon l'invention, une bande de tôle en provenance d'un four à recuire pénètre dans un bain de métal liquide pour y subir un revêtement, par exemple par galvanisation. Entre le four et le bain, la tôle traverse une gaine fermée qui plonge dans le bain de métal.

La gaine comporte, au moins dans la partie qui plonge dans le bain, une double paroi entre lesquelles se trouve un système de chauffage, par exemple des résistances électriques placées sous la commande d'un système de régulation incluant une mesure de température de peau, par exemple un thermocouple.

Les résistances et le système de régulation sont conçus pour assurer, en permanence, dans la zone comprise entre 3 cm au-dessus et 3 cm en dessous du niveau du bain et en particulier au niveau de la ligne de mouillage, une température de peau de l'intérieur de la gaine qui se situe dans la plage comprise entre t - 30°C et t + 50°C, t étant la température du bain métallique.

Chauffage et isolation thermique de la gaine peuvent avantageusement se compléter sans que leur association soit obligatoire, l'isolation thermique pouvant être réalisée par des isolants classiques ou par revêtements céramiques.

De cette manière, on assure un régime thermique constant de la gaine au niveau de la ligne de mouillage et on évite la cristallisation et le décrochage des particules qui sont à l'origine des défauts d'aspect des tôles revêtues.

## Revendications

1. Dispositif pour le revêtement de tôles d'acier par immersion dans un bain de métal liquide comprenant une cuve contenant le métal liquide, une gaine métallique dont l'extrémité inférieure plonge dans le bain de métal et des moyens pour guider la tôle à travers la gaine dans le bain de métal, caractérisé en ce que la gaine comporte, au moins au niveau de la surface du bain, une double paroi à l'intérieur de laquelle se trouve un système de chauffage placé sous le contrôle d'un système de régulation de la température de peau de la surface intérieure de la gaine.

2. Dispositif selon la revendication 1, caractérisé en ce que le système de chauffage est constitué de résistances électriques.

3. Dispositif selon la revendication 1 ou 2, caractérisé en ce que le système de régulation est constitué de dispositifs de mesures de température de peau intérieure de la gaine constitués de thermocouples.

4. Dispositif selon l'une quelconque des revendications précédentes, caractérisé en ce que le système de chauffage de la paroi de la gaine est associé à un système d'isolation thermique.

5. Procédé de revêtement de tôles d'acier par immersion dans un bain de métal liquide selon lequel les tôles traversent, de façon continue, un four à recuire et descendent dans le bain de métal liquide à travers une gaine métallique s'étendant entre le four et le bain et dont l'extrémité inférieure plonge dans le bain, à l'aide du dispositif selon l'une quelconque des revendications 1 à 4, caractérisé en ce que l'on chauffe la gaine de manière contrôlée afin que sa température de peau de la surface intérieure de la gaine, au niveau de la ligne de mouillage soit maintenue à une température correspondant approximativement à celle du bain de métal.

6. Procédé selon la revendication 1, caractérisé en ce qu'on règle la température (T) de la surface intérieure de la gaine dans une zone comprise entre 3 cm au-dessus et 3 cm en dessous de la ligne de mouillage de manière que t - 30°C < T < t + 50°C, où t est la température du bain.

## Patentansprüche

1. Vorrichtung zur Beschichtung von Stahlblechen durch Eintauchen in ein Bad aus flüssigem Metall, aufweisend eine Wanne, die das flüssige Metall enthält, eine metallische Hülle, deren unteres Ende in das Metallbad eintaucht, und Mittel, um das Blech durch die Hülle in das Metallbad zu führen, dadurch gekennzeichnet, daß die Hülle, zumindest in dem Bereich der Oberfläche des Bades, eine doppelte Wand umfaßt, innerhalb der sich ein Heizsystem befindet, das der Kontrolle durch ein System zur Regelung der Temperatur der Haut der inneren Oberfläche der Hülle unterworfen ist.

2. Vorrichtung gemäß Anspruch 1, dadurch gekennzeichnet, daß das Heizsystem aus elektrischen Widerständen besteht.

3. Vorrichtung gemäß Anspruch 1 oder 2, dadurch gekennzeichnet, daß das Regelungssystem aus Vorrichtungen zur Messung der Temperatur der Innenhaut der Hülle besteht, die aus Thermoelementen bestehen.

4. Vorrichtung gemäß irgendeinem der vorhergehenden Ansprüche, dadurch gekennzeichnet, daß das System zur Heizung der Wand der Hülle mit einem System zur Wärmeisolierung kombiniert ist.

5. Verfahren zur Beschichtung von Stahlblechen durch Eintauchen in ein Bad aus flüssigem Metall, gemäß dem mit Hilfe der Vorrichtung gemäß irgendeinem der Ansprüche 1 bis 4 die Bleche einen Glühofen kontinuierlich durchlaufen und durch eine metallische Hülle, die sich zwischen dem Ofen und dem Bad erstreckt und deren unteres Ende in das Bad eintaucht, nach unten in das Bad aus flüssigem Metall laufen, dadurch gekennzeichnet, daß die Hülle auf kontrollierte Weise erhitzt wird, damit die Haut der inneren Oberfläche der Hülle in dem Bereich der Benetzungslinie auf einer Temperatur gehalten wird, die ungefähr derjenigen des Metallbades entspricht.

6. Verfahren gemäß Anspruch 1, dadurch gekennzeichnet, daß die Temperatur (T) der inneren Oberfläche der Hülle in einer Zone zwischen 3 cm über und 3 cm unter der Benetzungslinie so geregelt wird, daß t - 30°C < T < t + 50°C gilt, wobei t die Temperatur des Bades ist.

## Claims

1. Device for coating steel sheets by immersion in a liquid metal bath, comprising a vessel containing the liquid metal, a metallic sheath the lower end of which is immersed in the metal bath and means for guiding the sheet through the sheath in the metal bath, characterized in that the sheath comprises at least at the level of the liquid bath a double wall within which there is a heating system being arranged under the control of a regulating system for the skin temperature at the inner sheath surface.

2. Device according to claim 1, characterized in that the heating system comprises electrical resistors.

3. Device according to claim 1 or 2, characterized in that the regulating system comprises devices for measuring the inner skin temperature of the sheath comprising thermocouples.

4. Device according to any of preceding claims, characterized in that the heating system for the sheath wall is associated with a thermal insulation system.

5. Process for coating steel sheets by immersion in a liquid metal bath, wherein the sheets go continuously through an annealing oven and down to the liquid metal bath through a metallic sheath extending from the oven to the bath and the lower end of which is immersed in the bath, with the help of the device according to any of claims 1 to 4, characterized in that the sheath is heated controlledly so that the skin temperature at the sheath inner surface, at the level of the wetting line, is maintained at a temperature corresponding to that of the metal bath.

6. Process according to claim 1, characterized in that the temperature (T) at the sheath inner surface is regulated in a zone comprised between 3 cm above and 3 cm below the wetting line so that t-30°C < T < t+50°C, where t means the bath temperature.
